# EUROPÄISCHE PATENTANMELDUNG

(11) **EP 0 749 782 A1**
(43) Veröffentlichungstag der Anmeldung: **27.12.1996**
(21) Anmeldenummer: 96106137.1
(22) Anmeldetag: 18.04.1996
(51) Int. Cl.: B02C 4/02, B02C 21/00, B02C 23/06, B02C 23/18, B02C 23/12

(54) **Verfahren zur Zerkleinerung von sprödem Mahlgut, insbesondere Hüttensand**

(30) Priorität: 20.06.1995 DE 19522321
(71) Anmelder: KRUPP POLYSIUS AG, 59269 Beckum (DE)
(72) Erfinder: Patzelt, Norbert, Dipl.-Ing., 59269 Beckum (DE); Müller, Manfred, Dipl.-Ing., 59320 Ennigerloh (DE)
(74) Vertreter: Tetzner, Volkmar, Dr.-Ing. Dr. jur.

(57) **Zusammenfassung**

Die Erfindung betrifft ein Verfahren zur Zerkleinerung von sprödem Mahlgut, insbesondere Hüttensand, im Walzenspalt einer Gutbettwalzenmühle, wobei eine Teilmenge des zerkleinerten Mahlgutes zum Walzenspalt zurückgeführt wird. Um die Qualität des ermahlenen Produktes besonders gezielt beeinflussen zu können, wird die beim Mahlvorgang entstehende Kornverteilung durch Einstellung der Menge und des Feuchtigkeitsgehalts des rückgeführten Mahlgutes auf den gewünschten Wert gebracht.

## Beschreibung

Die Erfindung betrifft ein Verfahren zur Zerkleinerung von sprödem Mahlgut, insbesondere Hüttensand, im Mahlspalt zwischen zwei mit hohem Druck gegeneinandergepreßten, umlaufenden Walzen einer Gutbettwalzenmühle, entsprechend dem Oberbegriff des Anspruches 1.

Aus verschiedenen Veröffentlichungen, beispielsweise WORLD CEMENT, October 1993, Seiten 51 bis 58, ist es bereits bekannt, daß es bei der Herstellung von Hüttensandmehlen, die für die Erzeugung von Hochofenzement verwendet werden, Vorteile bringt, wenn der Hüttensand getrennt vom Zementklinker und gegebenenfalls anderen Zumischkomponenten in einer Gutbettwalzenmühle vermahlen wird. Dies ist vor allem dann vorteilhaft, wenn der Anteil an gemahlenem Hüttensand im Hochofenzement überwiegt. Bei dieser getrennten Vermahlung von Hüttensand kann der Feinheitsgrad des herzustellenden Hüttensandmehles frei gewählt und in der jeweils erforderlichen Weise sowie in beliebigen Anteilen mit dem gesondert zerkleinerten Zementklinker gemischt werden.

Bei der Zerkleinerung von Hüttensand ist ferner zu beachten, daß die ermahlenen Hüttensandmehle gleichen Qualitätsansprüchen unterliegen wie die zerkleinerten Zementklinker, d.h. für fertigen Hochofenzement gelten gleiche Qualitätsansprüche wie für Portlandzement. Dementsprechend ist es auch für die Zerkleinerung von Hüttensand zu Hüttensandmehlen für die Hochofenzementherstellung wichtig, daß eine vorgegebene Qualität des ermahlenen Produktes, also des Hüttensandmehles, eingehalten wird. Hier spielt neben anderen Qualitätskriterien der Wasserzusatz zur Normsteife - wie bei Zement - eine wichtige Rolle für die zu erwartenden Verarbeitungseigenschaften. Der Wasserzusatz bzw. Wasseranspruch richtet sich vor allem nach der Feinheit bzw. der spezifischen Oberfläche und nach der Kornverteilung im Fertigprodukt (Hüttensandmehl). Stellt man sich in diesem Zusammenhang die Kornverteilung im Fertigprodukt als Kurve in einem Diagramm vor, dann deutet eine relativ steile Steigung eine verhältnismäßig enge Kornverteilung und eine relativ flache Steigung eine verhältnismäßig breite Kornverteilung an. Diese Kornverteilung bestimmt nun u.a. das Fließverhalten und die Verarbeitbarkeit des beispielsweise aus Hüttensand ermahlenen Fertigprodukts.

In der oben erwähnten Literaturstelle (WORLD CEMENT, October 1993, insbesondere Seiten 52 und 53) ist nun bereits anhand einer Regressionskurve die Kornverteilung bzw. Korngrößenverteilung sowie die daraus errechnete Tangente (Ausgleichsgerade) mit einer Neigung bzw. einem Steigungsmaß n erläutert worden. Hierbei wird die Erkenntnis vermittelt, daß das Steigungsmaß n der Kornverteilung dadurch verändert werden kann, daß eine Teilmenge des zu Schülpen agglomerierten zerkleinerten Mahlgutes zur Gutbettwalzenmühle zurückgeführt und zusammen mit frischem Mahlgut dem Mahlspalt aufgegeben wird.

Neuere Untersuchungen haben jedoch gezeigt, daß eine gewünschte Veränderung in der Korngrößenverteilung des ermahlenen Produkts durch eine Rezirkulation einer Schülpenmenge nicht oder nur unvollkommen erreicht werden kann. Der Erfindung liegt daher die Aufgabe zugrunde, ein Verfahren der im Oberbegriff des Anspruches 1 vorausgesetzten Art dahin weiterzuentwickeln, daß eine besonders gezielte Änderung bzw. Einstellung der Kornverteilung (Korngrößenverteilung) im ermahlenen Produkt mit besonders großer Zuverlässigkeit in einem verhältnismäßig breiten Bereich erreicht werden kann.

Diese Aufgabe wird erfindungsgemäß durch das Kennzeichen des Anspruches 1 gelöst.

Vorteilhafte Ausgestaltungen der Erfindung sind Gegenstand der Unteransprüche.

Aus der EP-A-0 527 333 läßt sich zwar u.a. entnehmen, daß zum Zerkleinern von sprödem Mahlgut (beispielsweise auch Hüttensand) ein Teilstrom des zu Schülpen agglomerierten zerkleinerten Mahlgutes zusammen mit Grießen aus einer nachgeschalteten Sichtzone zum Walzenspalt einer Gutbettwalzenmühle zurückgeführt und dort gemeinsam mit frischem Mahlgut weiter zerkleinert wird, wobei das aus dem frischen Mahlgut und dem rückgeführten Gutgemisch zusammengesetzte Gesamtmahlgut am Zulauf zum Walzenspalt auf einen Mischfeuchtigkeitsgehalt von etwa 0,5 bis 2,0 % eingestellt werden kann. Der Zweck dieser bekannten Maßnahme ist jedoch darin zu sehen, daß durch das Einstellen des Mischfeuchtigkeitsgehalts zum einen eine besonders günstige Schülpenproduktion und zum andern ein besonders gutes Einzugsvermögen geschaffen und durch die Feuchtigkeitseinstellung auch das Laufverhalten der Walzen dieser Gutbettwalzenmühle positiv beeinflußt werden soll, um z.B. ein einseitiges Einziehen von Mahlgut und damit ein unerwünschtes Schiefstellen der Walzen zu verhindern.

Demgegenüber wird erfindungsgemäß vorgeschlagen, daß die beim Mahlvorgang entstehende Kornverteilung (bzw. Korngrößenverteilung) des zerkleinerten Mahlgutes durch Einstellung der Menge und des Feuchtigkeitsgehaltes des zum Walzenspalt rückgeführten Mahlgutes auf den gewünschten Wert gebracht wird. Mit andern Worten bedeutet dies somit, daß durch die erfindungsgemäße Verfahrensweise beim Zerkleinern von sprödem Mahlgut, insbesondere Hüttensand, in einer Gutbettwalzenmühle eine Änderung in der Kornverteilung und damit eine Beeinflussung der Produktqualität (vor allem von ermahlenem Hüttensandmehl) durch ein Einstellen sowohl der Menge (Größe der Teilmenge) als auch des Feuchtigkeitsgehalts des zum Walzenspalt zurückgeführten Mahlgutes und damit auch des Mahlgutes innerhalb des Walzenspaltes mit großer Zuverlässigkeit in der jeweils gewünschten Weise herbeigeführt werden kann.

Bei dieser erfindungsgemäßen Zerkleinerung wird die Menge der zum Walzenspalt zurückgeführten Schülpen bis zu etwa 80 % des dem Walzenspalt aufgegebenen Mahlgutes und der Feuchtigkeitsgehalt des Mahlgutes im Walzenspalt auf wenigstens etwa 1 % eingestellt. Als besonders zweckmäßig hat es sich hierbei erwiesen, wenn die Menge der rückgeführten Schülpen auf etwa 50 bis 70 % des dem Walzenspalt aufgegebenen Mahlgutes und das Mahlgut im Walzenspalt auf einen Feuchtigkeitsgehalt von etwa 1 bis 2 % eingestellt werden. Die Höhe des Feuchtigkeitsgehaltes kann im Bedarfsfall jedoch auch höher liegen und durchaus auch beispielsweise bis etwa 6 % betragen.

Bei der Zerkleinerung von sprödem Mahlgut wie Hüttensand in einer Gutbettwalzenmühle ist es generell bekannt, eine zweite Teilmenge des zu Schülpen agglomerierten zerkleinerten Mahlgutes in einem Sichter, insbesondere einem Hochleistungs-Windsichter, zumindest in als Fertigprodukt abzuziehendes Feingut und in weiter zu zerkleinerndes Grobgut (sog. Grieße) zu trennen.

Bei diesem erfindungsgemäßen Verfahren ist es dann weiter von Vorteil, wenn die Kornverteilung der dem Sichter zuzuführenden zweiten Teilmenge oder des Fertigproduktes ermittelt, in einer daraus errechneten Ausgleichsgeraden mit einem Steigungsmaß als Angabe für die Breite dieser Kornverteilung graphisch dargestellt und dann dieses Steigungsmaß durch das Einstellen der Menge an zum Walzenspalt zurückgeführten Schülpen und des Feuchtigkeitsgehalts im Walzenspalt verändert wird.

In dem beigefügten Diagramm ist die Ausgleichsgerade A eingezeichnet. In diesem Diagramm sind in der Ordinate die verschiedenen Mengen (in %) der zurückgeführten Schülpen und in der Abszisse die verschiedenen Steigungsmaße bzw. Steigungsfaktoren abgetragen. Man erkennt hier den Einfluß der zur Gutbettwalzenmühle zuückgeführten Schülpenmenge auf die Steigung bzw. Neigung des zerkleinerten Mahlgutes. So erkennt man, daß z.B. bei einem Steigungsfaktor 1 die Menge zurückgeführter Schülpen bei etwa 65 bis 75 % liegt, bei einem Steigungsmaß von etwa 1,06 die Menge der rückgeführten Schülpen bei etwa 35 % liegt, während bei 0 % rückgeführter Schülpen das Steigungsmaß etwas höher ist als 1,2. Bei der Erstellung dieses Diagramms (mit der sogenannten "RRS Inclination") betrug der Feuchtigkeitsgehalt des Mahlgutes etwa 1 bis 2 %.

Wie bereits aus der eingangs erwähnten Literaturstelle (WORLD CEMENT, October 1993) aus der dortigen Seite 52 entnommen werden kann, läßt sich eine Regressionskurve für die Kornverteilung errechnen, wobei die Tangente dieser Regressionskurve als Neigung n bezeichnet wird, wie sich dem Aufsatz von Smirnow in AUFBEREITUNGS-TECHNIK, Nr.6, 1975, S.308 bis 314, zu entnehmen ist. Diese Tangente entspricht der zuvor erwähnten Ausgleichsgeraden mit dem Steigungsmaß n, das eine Aussage über die Breite der Kornverteilung des ermahlenen Produktes darstellt. Hierbei hat es sich als besonders vorteilhaft erwiesen, wenn das Steigungsmaß n der Ausgleichsgeraden in bestimmten Grenzen, zweckmäßig in einem Bereich von etwa +/- 0,2 verändert werden kann, was in der Praxis eine gute Beeinflussungsmöglichkeit für die Kornverteilung und damit auch für die Produktqualität, insbesondere von aus Hüttensand ermahlenem Mehl bedeutet. Grundsätzlich sei nochmals festgehalten, daß die Feinheit des Sichteraufgabegutes (also der zweiten Teilmenge der Schülpen) einen wesentlichen Einfluß auf das Steigungsmaß n des Fertigproduktes ausübt. Dies bedeutet somit, daß bei einer verhältnismäßig hohen Feinheit der dem Sichter zuzuführenden zweiten Teilmenge des zerkleinerten Mahlgutes zu einem relativ kleinen Steigungsmaß n des Fertigproduktes führt und umgekehrt. Die Feinheit des Sichteraufgabegutes wird durch die Menge der zum Walzenspalt rückgeführten Schülpen beeinflußt. Je mehr Schülpen zum Walzenspalt der Gutbettwalzenmühle zurückgeführt werden, umso häufiger wird dieses Mahlgut übermahlen und umso feiner wird es, d.h. durch ein Verändern der rückgeführten Schülpenmenge wird auch die Feinheit des Sichteraufgabegutes und damit schließlich auch das Steigungsmaß des Fertigproduktes verändert. Eine Voraussetzung hierfür ist jedoch, daß die Zerkleinerung des Mahlgutes im Walzenspalt der Gutbettwalzenmühle bei einem einstellbaren Mindestfeuchtigkeitsgehalt durchgeführt wird, der vorzugsweise wenigstens etwa 1 % beträgt, ggf. aber beispielsweise aber auch bis zu 4 %, in besonderen Fällen auch bis zu 6 % betragen kann.

In einer nachfolgend angeführten Vergleichstabelle sind Daten von zwei Beispielen angegeben, bei denen das Beispiel I die Daten für einen trockenen (0 % Feuchtigkeitsgehalt) Hüttensand und das Beispiel II Daten für einen feuchten Hüttensand mit etwa 1 bis 2 % Feuchtigkeitsgehalt im Mahlspalt wiedergibt. In beiden Beispielen wurde außerdem eine bestimmte Teilmenge (Anteil von 58 % bzw. 63,3 % der Gesamtaufgabe) des zu Schülpen agglomerierten zerkleinerten Mahlgutes zur Gutbettwalzenmühle zurückgeführt und zusammen mit frischem Mahlgut sowie einem Anteil an zurückgeführten Grießen aus dem Sichter dem Walzenspalt aufgegeben. Bei ansonsten gleichen Zerkleinerungsbedingungen in der Gutbettwalzenmühle ergab sich für das Beispiel I (trocken) eine geringere Feinheit des Fertigprodukts als bei dem Beispiel II (1 bis 2 % Feuchtigkeitsgehalt). Bei Errechnung einer Ausgleichsgeraden aus der Kornverteilung des Fertigprodukts ergibt sich für das Beispiel I ein Steigungsmaß n von 1,11, während im Beispiel II, d.h. bei der Zerkleinerung von Hüttensand mit einem Feuchtigkeitsgehalt von 1 bis 2 %, das Steigungsmaß n 0,92 beträgt. Das verhältnismäßig hohe Steigungsmaß des Beispiels I bedeutet eine enge Kornverteilung, während das im Vergleich dazu niedrigere Steigungsmaß des Beispieles II eine breitere Kornverteilung wiederspiegelt, d.h. die Feinheit des Fertigproduktes ist beim Beispiel II höher als beim Vergleichsbeispiel I.

| VERGLEICHSTABELLE | | |
|---|---|---|
| Beispiele | I | II |
| Feuchtigkeit im Walzenspalt (%) | 0 | 1 - 2 |
| Gesamtaufgabe (t/h) | 10,34 | 5,99 |
| Frischgut (t/h) | 0,844 | 0,89 |
| Rückgeführte Schülpen (t/h) | 6,0 | 3,79 |
| = Anteil der Gesamtaufgabe (%) | 58 | 63,3 |
| Rückgeführte Grieße (t/h) | 3,5 | 1,3 |
| Feinheit des Produktes als spez. Oberfläche (cm²g) | 4235 | 4545 |
| Steigungsmaß n | 1,11 | 0,92 |

## Patentansprüche

1. Verfahren zur Zerkleinerung von sprödem Mahlgut, insbesondere Hüttensand, im Spalt zwischen zwei mit hohem Druck gegeneinandergepreßten, umlaufenden Walzen einer Gutbettwalzenmühle, wobei eine Teilmenge des zu Schülpen agglomerierten zerkleinerten Mahlgutes zur Gutbettwalzenmühle zurückgeführt und zusammen mit frischem Mahlgut dem Walzenspalt aufgegeben wird, dadurch gekennzeichnet, daß die beim Mahlvorgang entstehende Kornverteilung durch Einstellung der Menge und des Feuchtigkeitsgehaltes des zum Walzenspalt rückgeführten Mahlgutes auf den gewünschten Wert gebracht wird.

2. Verfahren nach Anspruch 1, dadurch gekennzeichnet, daß die Menge der rückgeführten Schülpen bis zu etwa 80 % des dem Mahlspalt aufgegebenen Mahlgutes beträgt und der Feuchtigkeitsgehalt des Mahlgutes im Walzenspalt auf wenigstens etwa 1 % eingestellt wird.

3. Verfahren nach Anspruch 2, dadurch gekennzeichnet, daß die Menge der rückgeführten Schülpen auf etwa 50 bis 70 % eingestellt wird.

4. Verfahren nach Anspruch 2, dadurch gekennzeichnet, daß das Mahlgut im Walzenspalt auf einen Feuchtigkeitsgehalt von etwa 1 bis 2 % eingestellt wird.

5. Verfahren nach Anspruch 2, wobei eine zweite Teilmenge des zu Schülpen agglomerierten zerkleinerten Mahlgutes in einem Sichter zumindest in als Fertigprodukt abzuführendes Feingut und in weiter zu zerkleinerndes Grobgut getrennt wird, dadurch gekennzeichnet, daß
- die Kornverteilung der dem Sichter zuzuführenden zweiten Teilmenge oder des Fertigproduktes ermittelt,
- in einer daraus errechneten Ausgleichsgeraden mit einem Steigungsmaß (n) als Angabe für die Breite dieser Kornverteilung dargestellt
- und dieses Steigungsmaß durch das Einstellen der Menge an rückgeführten Schülpen und des Feuchtigkeitsgehaltes im Walzenspalt verändert wird.

6. Verfahren nach Anspruch 5, dadurch gekennzeichnet, daß das Steigungsmaß (n) der Ausgleichsgeraden in einem Bereich von etwa +/- 0,2 veränderbar ist.
